# EUROPÄISCHE PATENTANMELDUNG

(11) **EP 0 657 577 A1**
(43) Veröffentlichungstag der Anmeldung: **14.06.1995**
(21) Anmeldenummer: 94810674.5
(22) Anmeldetag: 29.11.1994
(51) Int. Cl.: D06P 1/642, D06M 13/352

(54) **Verfahren zur photochemischen und thermischen Stabilisierung von ungefärbten und gefärbten oder bedruckten Polyesterfasermaterialien**

(30) Priorität: 06.12.1993 CH 3628/93
(71) Anmelder: CIBA-GEIGY AG, CH-4002 Basel (CH)
(72) Erfinder: Adam, Jean-Marie, Dr., F-68300 Rosenau (FR); Härri, Hans Peter, CH-4153 Reinach (CH); Reinert, Gerhard, Dr., CH-4123 Allschwil (CH); Sutter, Peter, CH-4132 Muttenz (CH)

(57) **Zusammenfassung**

Mit dem Verfahren zur photochemischen und thermischen Stabilisierung von ungefärbten und gefärbten oder bedruckten Polyesterfasermaterialien, welches dadurch gekennzeichnet ist, dass man das Fasermaterial mit mindestens einer Verbindung der Formel
behandelt, worin
R₁ der Rest der Formel
R₂ und R'₂ unabhängig voneinander je Wasserstoff, C₁-C₁₂-Alkyl, C₅-C₇-Cycloalkyl, (C₁-C₈-Alkyl)-phenyl, Phenyl, C₇-C₉-Phenylalkyl oder C₁-C₄-Alkoxy, und
R₃ Wasserstoff oder Halogen, ist,
R₄ Wasserstoff oder C₁-C₄-Alkyl, und
R₅ C₁-C₁₂-Alkyl, C₁-C₆-Monohalogenalkyl, C₁-C₆-Dihalogenalkyl, C₁-C₄-Alkenyl, C₁-C₄-Monohalogenalkenyl, C₅-C₇-Cycloalkyl, Phenyl, durch C₁-C₄-Alkyl,
C₁-C₄-Alkoxy oder Halogen substituiertes Phenyl oder Phenyl-C₁-C₄-alkyl bedeutet, oder
R₄ und R₅ bilden zusammen mit dem sie verbindenden -N-CO-Rest einen Rest der Formel
worin
n die Zahl 1, 2, 3 oder 4,
R₆ Wasserstoff oder C₁-C₄-Alkyl, und
R₇ Wasserstoff, C₁-C₄-Alkyl, C₁-C₄-Alkoxy oder Halogen ist, werden lichtechte Färbungen erzielt.

## Beschreibung

Die vorliegende Erfindung betrifft ein Verfahren zur photochemischen und thermischen Stabilisierung von ungefärbten und gefärbten oder bedruckten Polyesterfasermaterialien.

Ungefärbte und gefärbte oder bedruckte Polyesterfasermaterialien werden unter Lichteinfluss und insbesondere bei gleichzeitiger Wärmeeinwirkung geschädigt. Für den Einsatz im Automotive-Sektor beispielsweise ist ein wirkungsvoller Schutz von ungefärbten und gefärbten oder bedruckten Fasermaterialien vor UV-Strahlung unerläßlich.

Gegenstand der vorliegenden Erfindung ist demnach ein Verfahren zur photochemischen und thermischen Stabilisierung von ungefärbten und gefärbten oder bedruckten Polyesterfasermaterialien, das dadurch gekennzeichnet ist, dass man das Fasermaterial mit mindestens einer Verbindung der Formel
behandelt, worin
R₁ der Rest der Formel
R₂ und R'₂ unabhängig voneinander je Wasserstoff, C₁-C₁₂-Alkyl, C₅-C₇-Cycloalkyl, (C₁-C₈-Alkyl)-phenyl, Phenyl, C₇-C₉-Phenylalkyl oder C₁-C₄-Alkoxy, und
R₃ Wasserstoff oder Halogen, ist,
R₄ Wasserstoff oder C₁-C₄-Alkyl, und
R₅ C₁-C₁₂-Alkyl, C₁-C₆-Monohalogenalkyl, C₁-C₆-Dihalogenalkyl, C₁-C₄-Alkenyl, C₁-C₄-Monohalogenalkenyl, C₅-C₇-Cycloalkyl, Phenyl, durch C₁-C₄-Alkyl, C₁-C₄-Alkoxy oder Halogen substituiertes Phenyl oder Phenyl-C₁-C₄-alkyl bedeutet, oder
R₄ und R₅ bilden zusammen mit dem sie verbindenden -N-CO-Rest einen Rest der Formel
worin
n die Zahl 1, 2, 3 oder 4,
R₆ Wasserstoff oder C₁-C₄-Alkyl, und
R₇ Wasserstoff, C₁-C₄-Alkyl, C₁-C₄-Alkoxy oder Halogen ist.

In den vorhergehenden Formeln nehmen die Substituenten folgende Bedeutungen an:

Halogen steht z.B. für Fluor, Brom und vorzugsweise Chlor.

C₁-C₁₂-Alkyl ist z.B. Methyl, Aethyl, n-Propyl, Isopropyl, n-Butyl, Isobutyl, sek. Butyl, tert. Butyl, n-Pentyl, n-Hexyl, n-Octyl oder n-Decyl.

C₅-C₇-Cycloalkyl ist z.B. Cyclopentyl, Cyclohexyl oder Cycloheptyl.

(C₁-C₈-Alkyl)phenyl ist z.B. Methylphenyl, Äthylphenyl, tert. Butylphenyl oder Di-tert. Butylphenyl.

C₇-C₉-Phenylalkyl ist z.B. Benzyl oder Phenäthyl.

C₁-C₄-Alkoxy bedeutet Methoxy, Aethoxy, n-Propoxy, Isopropoxy, n-Butoxy, Isobutoxy, sek. Butoxy oder tert. Butoxy.

C₁-C₄-Alkyl ist Methyl, Aethyl, n-Propyl, Isopropyl, n-Butyl, Isobutyl, sek. Butyl oder tert. Butyl.

C₁-C₆-Monohalogenalkyl ist z.B. Chlormethyl, Brommethyl, 2-Chloräthyl, 2-Bromäthyl, 3-Chlor-n-propyl oder 4-Chlor-n-butyl.

C₁-C₆-Dihalogenalkyl ist z.B. 1,2-Dichloräthyl, 1,2-Dibromäthyl oder 2,3-Dichlorpropyl.

C₂-C₄-Alkenyl ist z.B. Vinyl, 2-Propenyl oder 2-Butenyl.

C₂-C₄-Monohalogenalkenyl ist z.B. 1-Chloräthen-1-yl, oder 1-Bromäthen-1-yl.

Phenyl-C₁-C₄-alkyl ist z.B. Benzyl oder Phenäthyl.

Bevorzugt werden in dem erfindungsgemässen Verfahren Verbindungen der Formel
verwendet, worin R₁, R₂ und R₃ die unter Formel (1) angegebenen Bedeutungen haben, insbesondere werden solche Verbindungen der Formel (4) verwendet, worin R₁ der Rest der Formel
R₂ Wasserstoff, C₁-C₁₂-Alkyl, C₅-C₇-Cycloalkyl, (C₁-C₈-Alkyl)-phenyl, Phenyl, C₇-C₉-Phenylalkyl oder C₁-C₄-Alkoxy, und
R₃ Wasserstoff oder Halogen, ist,
R₄ Wasserstoff oder C₁-C₄-Alkyl, und
R₅ C₁-C₁₂-Alkyl, C₁-C₆-Monohalogenalkyl, C₁-C₆-Dihalogenalkyl, C₁-C₄-Alkenyl, C₁-C₄-Monohalogenalkenyl, C₅-C₇-Cycloalkyl, Phenyl oder durch C₁-C₄-Alkyl, C₁-C₄-Alkoxy oder Halogen substituiertes Phenyl bedeutet, oder
R₄ und R₅ bilden zusammen mit dem sie verbindenden -N-CO-Rest einen Rest der Formel
worin
n die Zahl 1, 2, 3 oder 4,
R₆ Wasserstoff oder C₁-C₄-Alkyl, und
R₇ Wasserstoff, C₁-C₄-Alkyl, C₁-C₄-Alkoxy oder Halogen ist.

Besonders bevorzugt ist ein Verfahren, welches dadurch gekennzeichnet ist, dass man mindestens eine Verbindung der Formel (1) oder (4) verwendet, worin
R₁ ein Rest der Formel (2) ist,
R₂ Wasserstoff, C₁-C₄-Alkyl, C₅-C₇-Cycloalkyl, (C₁-C₄-Alkyl)-phenyl, Phenyl, Benzyl oder Phenäthyl,
R'₂ Wasserstoff oder C₁-C₄-Alkyl,
R₃ Wasserstoff, Chlor oder Brom,
R₄ Wasserstoff, und
R₅ C₁-C₆-Alkyl, C₁-C₄-Chloralkyl, C₁-C₄-Dichloralkyl, C₁-C₄-Dibromalkyl, C₁-C₄-Alkenyl, C₁-C₄-Chloralkenyl, C₁-C₄-Bromalkenyl, C₅-C₇-Cycloalkyl, Phenyl, durch C₁-C₄-Alkyl, C₁-C₄-Alkoxy, Chlor oder Brom substituiertes Phenyl oder Benzyl bedeutet, oder
R₄ und R₅ bilden zusammen mit dem sie verbindenden -N-CO-Rest einen Rest der Formel (3a), (3b) oder (3c), worin
n die Zahl 2, 3 oder 4,
R₆ Wasserstoff oder C₁-C₄-Alkyl, und
R₇ Wasserstoff, C₁-C₄-Alkyl oder Halogen ist.
Wird die Verbindung der Formel (4) verwendet, bedeutet R'₂ Wasserstoff.

Ein ganz besonders bevorzugtes Verfahren ist dadurch gekennzeichnet, dass man mindestens eine Verbindung der Formel
verwendet, worin
R₂ Wasserstoff, Methyl, Äthyl, Isopropyl, n-Propyl, sek. Butyl, tert. Butyl, Isobutyl oder n-Butyl,
R₃ Wasserstoff oder Chlor, und
R₈ Methyl, Äthyl, Isopropyl, n-Propyl, sek. Butyl, tert. Butyl, Isobutyl, n-Butyl, Phenyl, Chorphenyl, Dichlorphenyl, 1,2-Dichloräthyl, 1,2-Dibromäthyl, Cyclohexyl, 1-Chlorvinyl oder 1-Bromvinyl ist.

Ein ebenfalls ganz besonders bevorzugtes Verfahren ist dadurch gekennzeichnet, dass man mindestens eine Verbindung der Formel
verwendet, worin
R₂ Wasserstoff, Methyl, Äthyl, Isopropyl, n-Propyl, sek. Butyl, tert. Butyl, Isobutyl oder n-Butyl,
R₃ Wasserstoff oder Chlor, und
R₉ ein Rest der Formel (3a), (3b) oder (3c) ist, worin
n die Zahl 3,
R₆ Wasserstoff oder Methyl, und
R₇ Wasserstoff ist.

Ein wichtiges Verfahren ist dadurch gekennzeichnet, dass man mindestens eine Verbindung der Formel
verwendet, worin R₁, R₂, R'₂ und R₃ die unter Formel (1) angegebenen Bedeutungen haben, insbesondere, worin R₁, R₂, R'₂ und R₃, die für ein besonders bevorzugtes Verfahren angegebenen Bedeutungen haben.

Ein ebenfalls besonders wichtiges Verfahren ist dadurch gekennzeichnet, dass man eine Mischung aus mindestens einer Verbindung der Formel (1) und einer Verbindung der Formel
verwendet, worin R₂, R'₂ und R₃ die unter Formel (1) angegebenen Bedeutungen haben, insbesondere kommen Mischungen in Betracht, worin mindestens eine Verbindung der Formel (1) zusammen mit einer Verbindung der Formel (8) verwendet wird, worin R₁, R₂, R'₂ und R₃ die oben als bevorzugt und besonders bevorzugt angegebenen Bedeutungen haben.

Ein ganz besonders wichtiges Verfahren ist dadurch gekennzeichnet, dass man eine Mischung aus zwei Verbindungen der Formel (1) verwendet.

In dem erfindungsgemässen Verfahren werden nicht nur einzelne Verbindungen der Formel (1) sondern auch Mischungen von Verbindungen der Formel (1) und Mischungen von Verbindungen der Formel (1) und mindestens einer Verbindung der Formel (8) verwendet. Bei den Mischungen handelt es sich in der Regel um 2 oder auch drei Verbindungen der Formel (1), vorzugsweise 2 Verbindungen der Formel (1), die in dem erfindungsgemässen Verfahren eingesetzt werden.

Die Verbindungen der Formel (1) sind z.T. neu. Die neuen Verbindungen der Formel (1a) stellen einen weiteren Gegenstand der Erfindung dar.

Die neuen Verbindungen entsprechen der Formel
worin
R₁ der Rest der Formel
R₂ und R'₂ unabhängig voneinander Wasserstoff, C₁-C₁₂-Alkyl, C₅-C₇-Cycloalkyl, (C₁-C₈-Alkyl)-phenyl, Phenyl, C₇-C₉-Phenylalkyl oder C₁-C₄-Alkoxy, und R₃ Wasserstoff oder Halogen, ist,
R₄ Wasserstoff oder C₁-C₄-Alkyl, und
R₅ C₁-C₁₂-Alkyl, C₂-C₆-Monohalogenalkyl, C₁-C₆-Dihalogenalkyl, C₁-C₄-Alkenyl, C₁-C₄-Monohalogenalkenyl, C₅-C₇-Cycloalkyl, Phenyl, durch C₁-C₄-Alkyl, C₁-C₄-Alkoxy oder Halogen substituiertes Phenyl oder Phenyl-C₁-C₄-alkyl bedeutet,
oder R₄ und R₅ bilden zusammen mit dem sie verbindenden -N-CO-Rest einen Rest der Formel
worin n die Zahl 1, 2, 3 oder 4,
R₆ Wasserstoff oder C₁-C₄-Alkyl, und R₇ Wasserstoff, C₁-C₄-Alkyl, C₁-C₄-Alkoxy oder Halogen ist, oder worin
R₁ den Rest der Formel -CH₂-N(R₄)-CO-CH₂-Cl bedeutet,
R₂ Wasserstoff, C₂-C₁₂-Alkyl, C₅-C₇-Cycloalkyl, (C₁-C₈-Alkyl)-phenyl, Phenyl, C₇-C₉-Phenylalkyl oder C₁-C₄-Alkoxy,
R₃ Wasserstoff oder Halogen, und
R₄ Wasserstoff oder C₁-C₄-Alkyl ist.

Bevorzugt sind Verbindungen der Formel
worin R₁, R₂ und R₃ die unter Formel (1a) angegebenen Bedeutungen haben, insbesondere worin R₁ der Rest der Formel
R₂ Wasserstoff, C₁-C₁₂-Alkyl, C₅-C₇-Cycloalkyl, (C₁-C₈-Alkyl)-phenyl, Phenyl, C₇-C₉-Phenylalkyl oder C₁-C₄-Alkoxy, und
R₃ Wasserstoff oder Halogen, ist
R₄ Wasserstoff oder C₁-C₄-Alkyl, und
R₅ C₁-C₁₂-Alkyl, C₁-C₆-Monohalogenalkyl, C₁-C₆-Dihalogenalkyl, C₁-C₄-Alkenyl, C₁-C₄-Monohalogenalkenyl, C₅-C₇-Cycloalkyl, Phenyl oder durch C₁-C₄-Alkyl, C₁-C₄-Alkoxy oder Halogen substituiertes Phenyl bedeutet, oder
R₄ und R₅ bilden zusammen mit dem sie verbindenden -N-CO-Rest einen Rest der Formel
worin
n die Zahl 1, 2, 3 oder 4,
R₆ Wasserstoff oder C₁-C₄-Alkyl, und
R₇ Wasserstoff, C₁-C₄-Alkyl, C₁-C₄-Alkoxy oder Halogen ist.

Besonders bevorzugt sind Verbindungen der Formeln (1a) und (4a), worin
R₁ der Rest der Formel (2a),
R₂ Wasserstoff, C₁-C₄-Alkyl, C₅-C₇-Cycloalkyl, (C₁-C₄-Alkyl)-phenyl, Phenyl, Benzyl oder Phenäthyl,
R'₂ Wasserstoff oder C₁-C₄-Alkyl,
R₃ Wasserstoff, Chlor oder Brom,
R₄ Wasserstoff, und
R₅ C₁-C₆-Alkyl, C₂-C₄-Chloralkyl, C₁-C₄-Dichloralkyl, C₂-C₄-Dibromalkyl, C₁-C₄-Alkenyl, C₁-C₄-Chloralkenyl, C₁-C₄-Bromalkenyl, C₅-C₇-Cycloalkyl, Phenyl, durch C₁-C₄-Alkyl, C₁-C₄-Alkoxy, Chlor oder Brom substituiertes Phenyl oder Benzyl bedeutet, oder
R₄ und R₅ bilden zusammen mit dem sie verbindenden -N-CO-Rest einen Rest der Formel (3a'), (3b') oder (3c'), worin
n die Zahl 2, 3 oder 4,
R₆ Wasserstoff oder C₁-C₄-Alkyl, und
R₇ Wasserstoff, C₁-C₄-Alkyl oder Halogen ist.

Ganz besonders bevorzugt sind Verbindungen der Formel
worin
R₂ Wasserstoff, Methyl, Äthyl, Isopropyl, n-Propyl, sek. Butyl, tert. Butyl, Isobutyl oder n-Butyl,
R₃ Wasserstoff oder Chlor, und
R₈ Methyl, Äthyl, Isopropyl, n-Propyl, sek. Butyl, tert. Butyl, Isobutyl, n-Butyl, Phenyl, Chlorphenyl, Dichlorphenyl, 1,2-Dichloräthyl, 1,2-Dibromäthyl, Cyclohexyl, 1-Chlorvinyl oder 1-Bromvinyl ist.

Ebenfalls ganz besonders bevorzugt sind Verbindungen der Formel
worin
R₂ Wasserstoff, Methyl, Äthyl, Isopropyl, n-Propyl, sek. Butyl, tert. Butyl, Isobutyl oder n-Butyl,
R₃ Wasserstoff oder Chlor, und
R₉ ein Rest der Formel (3a'), (3b') oder (3c') ist, worin
n die Zahl 3,
R₆ Wasserstoff oder Methyl, und
R₇ Wasserstoff ist.

Wichtig sind ferner Verbindungen der Formel
worin R₁, R₂, R'₂ und R₃ die unter Formel (1a) angegebenen Bedeutungen haben, insbesondere, worin R₁, R₂, R'₂ und R₃, die für besonders bevorzugte Verbindungen angegebenen Bedeutungen haben.

Die Verbindungen der Formel (1) bzw. (1a) werden dadurch hergestellt, dass man eine Verbindung der Formel
worin R₂, R'₂ und R₃ die unter Formel (1) bzw. (1a) angegebenen Bedeutungen haben, mit einer den Rest der Formel
einführenden Verbindung, worin R₄ und R₅ die unter Formel (2) bzw. (2a) angegebenen Bedeutungen haben, umsetzt.

Die Umsetzung wird bei einer Temperatur zwischen 0 und 100°C vorgenommen. Die Umsetzung erfolgt z.B. dadurch, dass man die Verbindungen der Formel (7) und die den Rest der Formel (2) einführende Verbindung homogenisiert und zu konzentrierter Schwefelsäure unter Rühren zusetzt. Anschliessend wird die Reaktionsmasse auf Eis/Wasser ausgetragen und in an sich bekannter Weise isoliert.

Gegenstand der vorliegenden Erfindung ist demnach auch ein Verfahren zur Herstellung von Verbindungen der Formel (1a).

Verbindungen der Formel (8) bzw. (8a) und die den Rest der Formel (2) bzw. (2a) einführenden Verbindungen sind bekannt und können in Analogie zu bekannten Verfahren hergestellt werden.

Als Verbindungen der Formel (8) bzw. (8a) seien z.B. genannt:

Als den Rest der Formel (2) bzw. (2a) einführende Verbindungen seien z.B. genannt:
N-Hydroxymethylbenzamid, N-Hydroxymethylacetamid, N-Hydroxymethyl-4-chlorbenzamid, N-Hydroxymethyl-2,4-dichlorbenzamid, N-Hydroxymethylbuttersäureamid, N-Hydroxymethyl-2,3-dichlorpropionsäureamid, N-Hydroxymethyl-2,3-dibrompropionsäureamid.

Gegenstand der Erfindung ist ferner ein Verfahren zur photochemischen und thermischen Stabilisierung von ungefärbten Polyesterfasermaterialien, welches dadurch gekennzeichnet ist, dass man das Fasermaterial mit einer Färbeflotte behandelt, die neben einem Dispersionsfarbstoff eine Verbindung der Formel
worin
R₁ der Rest der Formel
R₂ und R'₂ unabhängig voneinander je Wasserstoff, C₁-C₁₂-Alkyl, C₅-C₇-Cycloalkyl, (C₁-C₈-Alkyl)-phenyl, Phenyl, C₇-C₉-Phenylalkyl oder C₁-C₄-Alkoxy, und
R₃ Wasserstoff oder Halogen, ist,
R₄ Wasserstoff oder C₁-C₄-Alkyl, und
R₅ C₁-C₁₂-Alkyl, C₁-C₆-Monohalogenalkyl, C₁-C₆-Dihalogenalkyl, C₁-C₄-Alkenyl, C₁-C₄-Monohalogenalkenyl, C₅-C₇-Cycloalkyl, Phenyl, durch C₁-C₄-Alkyl, C₁-C₄-Alkoxy oder Halogen substituiertes Phenyl oder Phenyl-C₁-C₄-alkyl bedeutet, oder
R₄ und R₅ bilden zusammen mit dem sie verbindenden -N-CO-Rest einen Rest der Formel
worin
n die Zahl 1, 2, 3 oder 4,
R₆ Wasserstoff oder C₁-C₄-Alkyl, und
R₇ Wasserstoff, C₁-C₄-Alkyl, C₁-C₄-Alkoxy oder Halogen ist, enthält.

Ebenfalls Gegenstand der Erfindung sind Mischungen enthaltend mindestens eine, insbesondere zwei oder drei, vorzugsweise zwei, Verbindung(en) der Formel
worin
R₁ der Rest der Formel
R₂ und R'₂ unabhängig voneinander je Wasserstoff, C₁-C₁₂-Alkyl, C₅-C₇-Cycloalkyl, (C₁-C₈-Alkyl)-phenyl, Phenyl, C₇-C₉-Phenylalkyl oder C₁-C₄-Alkoxy, und
R₃ Wasserstoff oder Halogen, ist,
R₄ Wasserstoff oder C₁-C₄-Alkyl, und
R₅ C₁-C₁₂-Alkyl, C₁-C₆-Monohalogenalkyl, C₁-C₆-Dihalogenalkyl, C₁-C₄-Alkenyl, C₁-C₄-Monohalogenalkenyl, C₅-C₇-Cycloalkyl, Phenyl, durch C₁-C₄-Alkyl, C₁-C₄-Alkoxy oder Halogen substituiertes Phenyl oder Phenyl-C₁-C₄-alkyl bedeutet, oder
R₄ und R₅ bilden zusammen mit dem sie verbindenden -N-CO-Rest einen Rest der Formel
worin
n die Zahl 1, 2, 3 oder 4,
R₆ Wasserstoff oder C₁-C₄-Alkyl, und R₇ Wasserstoff, C₁-C₄-Alkyl, C₁-C₄-Alkoxy oder Halogen ist, insbesondere Mischungen enthaltend ausser mindestens einer Verbindung der Formel (1) eine Verbindung der Formel
worin R₂, R'₂ und R₃ die angegebenen Bedeutungen haben.

Für die Mischungen der Verbindungen der Formel (1) bzw. für die Mischungen mindestens einer Verbindung der Formel (1) mit einer Verbindung der Formel (8) gelten die identischen Bevorzugungen wie oben für die Verbindungen der Formel (1) angegeben.

Die erfindungsgemässen UV-Absorber werden in einer Menge von 0,01 bis 5 Gew.-%, vorzugsweise 0,1 bis 3, und insbesondere 0,25 bis 2 Gew.-% vom Gewicht des Fasermaterials eingesetzt.

In den erfindungsgemässen Mischungen kann das Verhältnis der Verbindungen der Formeln (1) bzw. mindestens einer Verbindung der Formel (1) und einer Verbindung der Formel (8) in weiten Grenzen schwanken; bevorzugt ist ein Verhältnis von zwei Verbindungen der Formel (1) bzw. einer Verbindung der Formel (1) und einer Verbindung der Formel (8) von 1:10 bis 10:1; und das Verhältnis von zwei Verbindungen der Formel (1) und einer Verbindung der Formel (8) ist bevorzugt von 1:10:10, 10:1:10 bis 10:10:1.

Die erfindungsgemässen UV-Absorber sind in Wasser praktisch unlöslich und werden daher in dispergierter Form appliziert. Dazu werden sie mit einem entsprechenden Dispergator z.B. mit Hilfe von Quarzkugeln und einem Schnellrührgerät auf eine Feinheit von <1-2 µm gemahlen.

Als Dispergatoren für die UV-Absorber der Formel (1) kommen in Betracht:
- saure Ester oder deren Salze von Alkylenoxidaddukten, wie z.B. saure Ester oder deren Salze eines Polyadduktes von 4 bis 40 Mol Ethylenoxid an 1 Mol eines Phenols, oder Phosphorsäureester der Addukte von 6 bis 30 Mol Ethylenoxid an 1 Mol 4-Nonylphenol, 1 Mol Dinonylphenol oder besonders an 1 Mol von Verbindungen, die durch Anlagerung von 1 bis 3 Mol von Styrolen an 1 Mol Phenol hergestellt werden,
- Polystyrolsulfonate,
- Fettsäuretauride,
- alkylierte Diphenyloxid-mono- oder -di-sulfonate,
- Sulfonate von Polycarbonsäureestern,
- mit einer organischen Dicarbonsäure, oder einer anorganischen mehrbasischen Säure in einen sauren Ester übergeführte Anlagerungsprodukte von 1 bis 60, vorzugsweise 2 bis 30 Mol Ethylenoxid und/oder Propylenoxid an Fettamine, Fettamide, Fettsäuren oder Fettalkohole mit je 8 bis 22 Kohlenstoffatomen oder an drei- bis sechswertige Alkanole mit 3 bis 6 Kohlenstoffatomen,
- Ligninsulfonate, und ganz besonders
- Formaldehyd-Kondensationsprodukte wie z.B. Kondensationsprodukte von Ligninsulfonaten und/oder Phenol und Formaldehyd, Kondensationsprodukte von Formaldehyd mit aromatischen Sulfonsäuren, wie z. B. Kondensationsprodukte von Ditolylethersulfonaten und Formaldehyd, Kondensationsprodukte von Naphthalinsulfonsäure und/oder Naphthol- oder Naphthylaminsulfonsäuren mit Formaldehyd, Kondensationsprodukte von Phenolsulfonsäuren und/oder sulfoniertem Dihydroxydiphenylsulfon und Phenolen bzw. Kresolen mit Formaldehyd und/oder Harnstoff, sowie Kondensationsprodukte von Diphenyloxid-disulfonsäure-Derivaten mit Formaldehyd.

Als Farbstoffe kommen in Wasser nur gering lösliche Dispersionsfarbstoffe in Betracht. Sie liegen deshalb in der Färbeflotte zum größten Teil in Form einer feinen Dispersion vor. Sie können verschiedenen Farbstoffklassen angehören, beispielsweise den Acridon-, Azo-, Anthrachinon-, Cumarin-, Methin-, Perinon-, Naphthochinonimin-, Chinophthalon-, Styryl-, oder Nitrofarbstoffen. Es können auch Mischungen von Dispersionsfarbstoffen erfindungsgemäss eingesetzt werden.

Als Polyesterfasermaterial, das gefärbt oder bedruckt und mit den genannten UV-Absorbern behandelt werden kann, sind z.B. Celluloseesterfasern, wie z.B. Cellulose-2½-acetatfasern und -triacetatfasern und besonders lineare Polyesterfasern, die eventuell auch sauer modifiziert sind, zu verstehen, die z.B. durch Kondensation von Terephthalsäure mit Ethylenglykol oder von Isophthalsäure oder Terephthalsäure mit 1,4-Bis(hydroxymethyl)-cyclohexan erhalten werden, sowie Mischpolymere aus Terephthal- und Isophthalsäure und Ethylenglykol, oder der Einbau von Sulfoisophthalsäure. Das in der Industrie bisher fast ausschließlich eingesetzte lineare Polyesterfasermaterial besteht aus Terephthalsäure und Ethylenglykol.

Die Fasermaterialien können auch als Mischgewebe untereinander oder mit anderen Fasern verwendet werden, wie z.B. Mischungen aus Polyacrylnitril/Polyester, Polyamid/Polyester, Polyester/Baumwolle, Polyester/Viskose und Polyester/Wolle, und nach bekannten Verfahren diskontinuierlich oder kontinuierlich gefärbt oder auch bedruckt werden.

Das Textilmaterial kann in verschiedenen Aufmachungsformen vorliegen. Vorzugsweise kommt Stückware, wie Gewirke oder Gewebe oder auch Garn auf Kreuzspulen, Kettbäumen usw. in Betracht.

Die Färbungen erfolgen aus wässriger Flotte nach einem kontinuierlichen oder diskontinuierlichen Verfahren. Beim diskontinuierlichen Verfahren kann das Flottenverhältnis in einem weiten Bereich gewählt werden, z.B. 1:4 bis 1:100, vorzugsweise 1:6 bis 1:50. Die Temperatur, bei der gefärbt wird, beträgt mindestens 50°C und in der Regel ist sie nicht höher als 140°C. Vorzugsweise liegt sie im Bereich von 80 bis 135°C.

Bei kontinuierlichen Färbeverfahren werden die Färbeflotten, die neben den Farbstoffen gegebenenfalls weitere Hilfsmittel enthalten können, auf das Stückmaterial durch beispielsweise Foulardieren oder Pflatschen aufgebracht und mittels Thermofixier- oder HT-Dämpfprozessen entwickelt.

Lineare Polyesterfasern und Cellulosefasern färbt man vorzugsweise nach dem sogenannten Hochtemperaturverfahren in geschlossenen und druckbeständigen Apparaten bei Temperaturen >100°C, bevorzugt zwischen 110° und 135°C und gegebenenfalls unter Druck. Als geschlossene Gefäße eignen sich beispielsweise Zirkulationsapparaturen wie Kreuzspul- oder Baumfärbeapparate, Haspelkufen, Düsen- oder Trommelfärbemaschinen, Muff-Färbeapparate, Paddeln oder Jigger.

Zum kontinuierlichen Färben werden Foulard oder Pflatschwerke eingesetzt, die Entwicklung erfolgt durch Heissluft im Spannrahmen oder in HT-Dämpfern.

Cellulose-2½-acetatfasern färbt man vorzugsweise bei Temperaturen von 80-85°C.

Werden die erfindungsgemässen UV-Absorber in der Färbeapplikation eingesetzt, so erfolgt die Anwendung so, dass man das Fasermaterial zunächst mit diesen Verbindungen behandelt und anschliessend die Färbung durchführt oder vorzugsweise gleichzeitig das Fasermaterial mit dem UV-Absorber und dem Farbstoff im Färbebad behandelt. Die Applikation des UV-Absorbers kann jedoch auch nachträglich auf die fertig hergestellte Färbung z.B. mittels Foulardapplikation und Thermofixierung im Spannrahmen, z.B. bei 190 bis 230°C in einem Zeitraum von 30 Sekunden bis 5 Minuten erfolgen.

Die Färbeflotten können auch weitere Zusätze, wie z.B. Färbereihilfsmittel, Dispergiermittel, Diffusionsbeschleuniger, Wollschutz- und Netzmittel sowie auch Entschäumer enthalten.

Die Färbebäder können desweiteren Mineralsäuren, wie z.B. Schwefelsäure oder Phosphorsäure, oder zweckmässigerweise organische Säuren, zum Beispiel aliphatische Carbonsäuren wie Ameisensäure, Essigsäure, Oxalsäure oder Zitronensäure und/oder Salze wie Ammoniumacetat, Ammoniumsulfat oder Natriumacetat enthalten. Die Säuren dienen vor allem der Einstellung des pH-Wertes der erfindungsgemäss verwendeten Flotten, der zwischen 4 und 5 liegt.

Vorzugsweise lässt man das Fasermaterial während 5 Minuten bei 40 bis 80°C im Bad, das den Farbstoff, den UV-Absorber und gegebenenfalls weitere Zusätze enthält und auf einen pH-Wert von 4,5 bis 5,5 eingestellt ist, vorlaufen, erhöht die Temperatur innerhalb von 10 bis 20 Minuten auf 125 bis 130°C und behandelt für 15 bis 90 Minuten, vorzugsweise 30 Minuten, bei dieser Temperatur weiter.

Die Fertigstellung der Färbungen erfolgt durch Abkühlen der Färbeflotte auf 50 bis 80°C, Spülen der Färbungen mit Wasser und gegebenenfalls durch Reinigung auf übliche Weise im alkalischen Medium unter reduktiven Bedingungen. Die Färbungen werden dann wiederum gespült und getrocknet.

Für die Herstellung von Drucken werden die erfindungsgemässen UV-Absorber in Form ihrer wässrigen Dispersionen den Druckpasten beigemischt. Die Druckpaste enthält dabei den entsprechenden UV-Absorber in Mengen von 0,5 bis 5 %, vorzugsweise 1 bis 2%, bezogen auf das Gewicht des zu bedruckenden Fasermaterials.

Die Menge der Farbstoffe, die den Druckpasten zugesetzt werden, richtet sich nach der gewünschten Farbnuance; im allgemeinen haben sich Mengen von 0,01 bis 15, vorzugsweise 0,02 bis 10 Gewichtsprozent, bezogen auf das eingesetzte Textilmaterial, bewährt.

Die Druckpasten enthalten neben den Farbstoffen und der wässrigen UV-Absorber-Dispersion zweckmässigerweise säurestabile Verdickungsmittel, vorzugsweise natürlicher Herkunft wie Kernmehlabkömmlinge, insbesondere Natriumalginat für sich allein oder im Gemisch mit modifizierter Cellulose, insbesondere mit vorzugsweise 20 bis 25 Gewichtsprozent Carboxymethylcellulose. Daneben können die Druckpasten noch Säurespender wie Butyrolacton oder Natriumhydrogenphosphat, Konservierungsmittel, Sequestriermittel, Emulgatoren, wasserunlösliche Lösungsmittel, Oxidationsmittel oder Entlüftungsmittel enthalten.

In Betracht kommen als Konservierungsmittel vor allem Formaldehyd abgebende Mittel, wie z.B. Paraformaldehyd oder Trioxan, vor allem wässrige, etwa 30 bis 40-gewichtsprozentige Formaldehydlösungen, als Sequestriermittel z.B. nitrilotriessigsaures Natrium, ethylendiamintetraessigsaures Natrium, vor allem Natrium-Polymethaphosphat, insbesondere Natrium-Hexamethaphosphat, als Emulgatoren vor allem Addukte aus einem Alkylenoxid und einem Fettalkohol, insbesondere einem Addukt aus Oleylalkohol und Ethylenoxid, als wasserunlösliche Lösungsmittel hochsiedende, gesättigte Kohlenwasserstoffe, vor allem Paraffine mit einem Siedebereich von etwa 160 bis 210°C (sogenannte Lackbenzine), als Oxidationsmittel z.B. eine aromatische Nitroverbindung, vor allem eine aromatische Mono- oder Dinitrocarbonsäure oder -sulfonsäure, die gegebenenfalls als Alkylenoxidaddukt vorliegt, insbesondere eine Nitrobenzolsulfonsäure und als Entlüftungsmittel z.B. hochsiedende Lösungsmittel, vor allem Terpentinöle, höhere Alkohole, vorzugsweise C₈- bis C₁₀-Alkohole, Terpenalkohole oder Entlüftungsmittel auf Basis von Mineral- und/oder Silikonölen, insbesondere Handelsformulierungen aus etwa 15 bis 25 Gewichtsprozent eines Mineral- und Silikonölgemisches und etwa 75 bis 85 Gewichtsprozent eines C₈-Alkohols wie z.B. 2-Ethyl-n-hexanol.

Beim Bedrucken der Fasermaterialien wird die Druckpaste ganzflächig oder stellenweise direkt auf das Fasermaterial aufgebracht, wobei zweckmässigerweise Druckmaschinen üblicher Bauart, z.B. Tiefdruck-, Rotationssiebdruck- und Flachfilmdruckmaschinen eingesetzt werden.

Das Fasermaterial wird nach dem Bedrucken bei Temperaturen bis 150°C, vorzugsweise 80° bis 120°C getrocknet.

Anschliessend erfolgt die Fixierung durch eine Wärmebehandlung des Materials bei Temperaturen von vorzugsweise 100° bis 220°C. Die Wärmebehandlung erfolgt im allgemeinen mit überhitztem Wasserdampf unter atmosphärischem Druck.

Je nach Temperatur kann die Fixierung 20 Sekunden bis 10 Minuten, vorzugsweise 4 bis 8 Minuten erfolgen.

Die Fertigstellung der Drucke erfolgt ebenfalls auf übliche Weise durch Spülen mit Wasser und kann gegebenenfalls durch zusätzliche Reinigung im alkalischen Medium unter reduktiven Bedingungen, z.B. mittels Natriumdithionit vorgenommen werden. Im letzteren Fall werden die Druckfärbungen wiederum gespült, entwässert und getrocknet.

Beim Transferdruck wird die Druckpaste auf Papier aufgebracht und später vom Papier auf das Fasermaterial übertragen. Der Transferdruck auf dem Kalander erfolgt vorzugsweise bei 210 - 240°C während 20 bis 60 Sekunden.

Mit dem erfindungsgemässen Verfahren lassen sich hochlichtechte und sublimationsbeständige Polyester-Färbungen und Drucke erzielen, die sich z.B. zur Autoausstattung sowie als Segelstoffe, Netze und Gurte, aber auch für sogenannte "outdoor"-Artikel, wie z.B. Sonnenschirme, Sonnenblenden und Markisen, eignen. Eine gezielte Vor- oder Nachbehandlung des Fasermaterials ist mit dem erfindungsgemässen Verfahren nicht erforderlich. Ferner wird mit Polyesterfasermaterialien, die mit den Verbindungen der Formel (1) behandelt sind, die Reduktion der diffusen Transmission von UV-Strahlung durch Textilien aus Polyesterfasern sowie Polyesterfaser-Mischgeweben erzielt.

In den folgenden Herstellungsverfahren und Applikationsbeispielen beziehen sich die Prozentsätze auf das Gewicht. Die Mengen beziehen sich bei den Farbstoffen und bei den UV-Absorbern auf Reinsubstanz. Die Temperaturen sind in Celsiusgraden angegeben.

### Herstellung der UV-Absorber

### Beispiel 1:

135 g der Verbindung der Formel
und 132 g N-Hydroxymethylbenzamid werden homogenisiert und innert 90 Minuten bei 0 - 5° zu 660 ml Schwefelsäure (95 - 97%-ig) unter Rühren zugegeben. Es wird 2 Stunden bei 0 - 5° ausreagieren gelassen. Die viskose, gelbe Lösung wird dann innert 20 Minuten auf 3000 g einer Eis/Wasser-Mischung von 0 - 5° ausgetragen. Die erhaltene hellgelbe Suspension wird 30 Minuten verrührt, abfiltriert und anschliessend mit Wasser neutral gewaschen. Nach dem Trocknen erhält man 206 g (96% der Theorie) der Verbindung der Formel

Wenn man wie in Beispiel 1 angegeben verfährt, jedoch als Benzotriazol eine Verbindung der Formel
worin R₂ und R₃ die in Tabelle 1 angegebenen Bedeutungen haben, und anstelle von N-Hydroxymethylbenzamid eine äquivalente Menge einer Verbindung der Formel
HO-CH₂-R , worin R die in der Tabelle 1 angegebene Bedeutung hat verwendet, so erhält man Verbindungen der Formel
worin R, R₁ und R₃, die in Tabelle 1 angegebenen Bedeutungen haben.

### Beispiel 17:

Wenn man wie in Beispiel 1 angegeben verfährt, jedoch als Benzotriazol eine Verbindung der Formel
und anstelle von N-Hydroxymethylbenzamid eine äquivalente Menge einer Verbindung der Formel HO-CH₂-NH-CO-CH₂Cl
verwendet, so erhält man die Verbindung der Formel

Der Festpunkt der Verbindung beträgt 198-200°C.

### Beispiel 18:

348,8 g der Verbindung der Formel (100) gemäss Beispiel 1 und 124,7g N-Hydroxymethylbenzamid sowie 104,7g N-Hydroxymethylchloracetamid werden homogenisiert und innert 90 Minuten bei 0 bis 5° zu 1700 ml Schwefelsäure (95-97%-ig) unter Rühren zugegeben. Anschliessend lässt man 10 Minuten bei 5° nachrühren, dann lässt man nachrühren während die Temperatur auf Raumtemperatur steigt. Nach 3 Stunden wird die gelbe Lösung auf ca. 6000g einer Eis/Wasser-Mischung ausgetragen, 90 Minuten verrührt, anschliessend abfiltriert und dann mit Wasser neutral gewaschen. Nach dem Trocknen erhält man 529 g (Ausbeute beträgt 98% der Theorie) der Mischung der Verbindungen der Formeln
und
im Verhältnis von 1:1. Der Schmelzpunkt des Gemisches beträgt 182 bis 199°.

### Beispiel 19:

Wenn man analog Beispiel 18 11,3g der Verbindung der Formel (100) sowie 2,1g N-Hydroxymethylbenzamid und 5,1g N-Hydroxymethylchloracetamid homogenisiert und innert 25 Minuten zu 55 ml Schwefelsäure (95-97%-ig) zusammengibt, erhält man nach dem Trocknen 16,3g der Mischung der Verbindungen der Formeln (102) und (103) im Verhältnis 1:3. Der Schmelzpunkt des Gemisches beträgt 178 bis 190°.

### Beispiel 20:

Analog zu Beispiel 18 werden 11,3g der Verbindung der Formel (100) sowie 3,3g N-Hydroxymethylbenzamid und 2,7g N-Hydroxymethylchloracetamid homogenisiert und innert 25 Minuten zu 55 ml Schwefelsäure (95-97%-ig) zusammengegeben. Man erhält nach dem Trocknen 15,7g der Mischung der Verbindungen der Formeln (102), (103) und
im Verhältnis 4:4:2. Der Schmelzpunkt des Gemisches beträgt 170 bis 185°.

### Beispiel 21:

Analog zu Beispiel 18 werden 23,6g der Verbindung der Formel (100) sowie 4,1g N-Hydroxymethylbenzamid und 10,2g N-Hydroxymethylchloracetamid homogenisiert und innert 45 Minuten zu 110 ml Schwefelsäure (95-97%-ig) zugegeben. Nach beendeter Reaktion werden 8,3 g der Verbindung der Formel
zugegeben. Sobald diese gelöst ist, wird die gelbe Lösung auf 600g Eis/Wasser ausgetragen, 15 Minuten verrührt, abfiltriert und mit Wasser neutral gewaschen. Nach dem Trocknen erhält man 42,8g des Gemisches der Verbindungen der Formeln (102), (103) und (105) im Verhältnis 1:3:1. Der Schmelzpunkt des Gemisches beträgt 160 bis 181°.

### Beispiel 22:

5,6 g der Verbindung der Formel (100) gemäss Beispiel 1 werden mit 7,9g der Verbindung der Formel (105) und 6,8g N-Hydroxymethylchloracetamid homogenisiert und innert 20 Minuten zu 55 ml Schwefelsäure (95 bis 97%-ig) zugegeben. Anschliessend wird wie in Beispiel 18 angegeben verfahren. Nach dem Trocknen erhält man 17,8g des Gemisches der Verbindungen der Formeln (103) und
im Verhältnis 1:1. Der Schmelzpunkt des Gemisches beträgt 168 bis 176°.

### Anwendungsbeispiele:

### Beispiele 23 und 24: (Ausziehverfahren)

Es werden 3 Muster von je 10 g eines PES-Trikots in einem HT-Färbeapparat, z.B. einem ®Turbomat (Firma Mathis, Niederhasli) bei einem Flottenverhältnis von 1:10 gefärbt. Die Flotten enthalten 2g/l Ammoniumsulfat, 0,5 g/l eines Färbereihilfsmittels, z.B. ®Univadin 3-flex und die Farbstoffe der Formeln (I) bis (IV) in folgenden Mengen:
0,035% des Farbstoffs der Formel
0,016% des Farbstoffs der Formel
0,02% des Farbstoffes der Formel
und
0,016% des Farbstoffes der Formel

Während die Flotte 1 keine weiteren Zusätze enthält, werden der Flotte 2 zusätzlich noch 0,75% der Verbindung der Formel
und der Flotte 3 zusätzlich noch 0,75% der Verbindung der Formel
als 25%-ige Mahlungen zugesetzt.

Zubereitung der Mahlung: 5 g der Wirksubstanz der UV-Absorber werden mit einer Lösung von 2,5 g des Triäthanolaminsalzes von Tristyrylphenylpolyäthylenglykolphosphorsäure und 12,5 ml Wasser unter Zuhilfenahme von 20 g Quarzkugeln (Durchmesser 1 mm) mit einem Rührwerk (1500 Umdrehungen/Minute) auf eine Feinheit von < 2 µm gemahlen und auf 25% mit Wasser eingestellt.

Die Flotten 1 bis 3 werden mit verdünnter Essigsäure auf pH-Wert 5 eingestellt und intensiv dispergiert. Zum Färben gibt man Flotten und Trikotstücke in Druckbomben. Man beginnt bei 70° C zu färben, steigert nach 5 Minuten die Temperatur mit einer Aufheizrate von 2°/Minute auf 135°C, belässt 30 Minuten bei 135°C, lässt dann auf 60°C abkühlen spült dann die Färbung. Anschliessend folgt eine reduktive Nachreinigung bei 70°C während 30 Minuten mit einer Lösung, die 2 ml/Liter Natronlauge 36° Bè und 3g/Liter Natiumdithionit enthält. Dann wird warm und kalt gespült und getrocknet. Zur Ermittlung der Lichtechtheiten werden die Färbungen nach DIN 75.202 (FAKRA) und nach SAE J 1885 belichtet. Die Ergebnisse sind in Tabelle 2 aufgeführt.

**Tabelle 2:**

| Färbung (Flotte Nr.) | Lichtechtheiten bewertet mit Graumassstab nach | | | |
|---|---|---|---|---|
| | FAKRA 4 Perioden | FAKRA 6 Perioden | SAE 420 KJ | SAE 600 KJ |
| (1) ohne Zusatz | 2-3 | 2 | 3-4 | -3 |
| (2) + Verbindung (102) | 3-4 | 3 | 4 | 3-4 |
| (3) + Verbindung (101) | 3-4 | 3 | 4 | 3-4 |

Tabelle 2 zeigt, dass die Lichtechtheiten der Graufärbungen durch die UV-Absorber der Formeln (102) und (101) verbessert wird.

### Beispiele 25 und 26: (Ausziehverfahren)

Es wird wie in den Beispielen 2 und 3 angegeben verfahren, wobei folgende Farbstoffkombination eingesetzt wird (Flotten 4 bis 6):
Farbstoff der Formel I: 0.37%
Farbstoff der Formel II 0,067%
Farbstoff der Formel III 0,010%
Farbstoff der Formel IV 0,013%

Die Zubereitungen der Verbindungen der Formel (102) und (101) werden den Flotten 5 und 6 zugesetzt. Wie in den Beispielen 2 und 3 angegeben, werden die Färbungen angefertigt, fertiggestellt und auf ihre Lichtechtheit geprüft. Die Ergebnisse sind in Tabelle 3 aufgeführt.

**Tabelle 3:**

| Färbung (Flotte Nr.) | Lichtechtheiten bewertet mit Graumassstab nach | | | |
|---|---|---|---|---|
| | FAKRA 4 Perioden | FAKRA 6 Perioden | SAE 420 KJ | SAE 600 KJ |
| (4) ohne Zusatz | 2 | 1-2 | 2-3 | 1-2 |
| (5) + Verbindung (102) | 3-4 | -3 | 3-4 | 2-3 |
| (6) + Verbindung (101) | 3-4 | 2-3 | 2-3 | 2+ |

Tabelle 3 zeigt, dass die Lichtechtheiten der Beigefärbungen durch die UV-Absorber der Formeln (102) und (101) verbessert wird.

### Beispiele 27 bis 30: (pad-Thermofixierverfahren)

Wie in den Beispiele 23 bis 26 angegeben, werden 3 Flotten für Graufärbungen (analog den Beispielen 23 und 24) und 3 Flotten für Beigefärbungen (analog den Beispielen 25 und 26) hergestellt, wobei zur Foulardierung die Flotten je 0,5 g/Liter eines Dispergiermittels, z.B. einen Nonylphenolpolyglykoläther mit 10 Äthylenoxideinheiten enthalten. Für die Graufärbungen sowie auch für die Beigefärbungen wird je eine Kontrollfärbung (ohne UV-Absorber), eine Färbung mit 28 g/Liter der Verbindung der Formel (102) als 25%-ige Mahlung und eine Färbung mit 28 g/Liter der Verbindung der Formel (101) als 25%-ige Mahlung hergestellt. Das Foulardieren wird mit einem Abquetscheffekt von 95% vorgenommen, dann wird sofort bei 110°C 3 Minuten getrocknet und bei 190°C 60 Minuten thermofixiert. Von den so erhaltenen Färbungen werden die Lichtechtheiten nach DIN 75.202 und SAE J 1885 angefertigt. Es werden die in Tabelle 4 angegebenen Ergebnisse erhalten.

**Tabelle 4:**

| Grau-Färbung (Flotte Nr.) | Lichtechtheiten bewertet mit Graumassstab nach | | | |
|---|---|---|---|---|
| | FAKRA 4 Perioden | FAKRA 6 Perioden | SAE 420 KJ | SAE 600 KJ |
| (7) ohne Zusatz | 3 | 1-2 | 2-3 | 2-3 |
| (8) + Verbindung (102) | 4 | 3 | -4 | 3-4 |
| (9) + Verbindung (101) | 4 | 3 | 4 | 3-4 |
| Beige-Färbung (Flotte Nr.) | | | | |
| (10) ohne Zusatz | 2R | 1 | 2-3R | 2R |
| (11) + Verbindung (102) | 2-3 | 2 | 3 | 3 |
| (12) + Verbindung (101) | -3 | 2+ | 2 | 2-3 |

Aus den Lichtechtheitesnoten folgt, dass die Verbindungen der Formeln (102) und (101) auch unter Hitzefixierbedingungen entwickelt werden können.

### Beispiele 31 und 32: (Direktdruck)

Zum Bedrucken von Polyester-Texturtrikot werden Druckpasten aus einer Stammverdickung, Farbstoffen und gegebenenfalls UV-Absorbern hergestellt. Die Stammverdickung entspricht folgender Zusammensetzung:
120 g eines Stärkeäther-Verdickers
480 g eines Natriumalginat-Verdickers
5 g Natriumdihydrogenphosphat
5 g Natriumchlorat
5 g eines Druckhilfsmittels (z.B. LYOPRINT AP®)
385 g deionisiertes Wasser
1000 g Stammverdickung

Die 3 Druckpasten 13, 14 und 15 werden aus den Komponenten A, B und C gemischt:
A)
   1,4 g des Farbstoffes der Formel (I)
   0,9 g des Farbstoffes der Formel (II)
   0,5 g des Farbstoffes der Formel (III)
   1,3 g des Farbstoffes der Formel (IV)
B)
   0 g UV-Absorber (Paste 13), oder
   7,5 g der Verbindung der Formel (102) (Paste 14) oder
   7,5 g der Verbindung der Formel (101) (Paste 15) und
C)
   auf insgesamt 1000 g aufgefüllt mit Stammverdickung.

Die Verbindungen der Formeln (102) und (101) werden als 25%-ige feindispers Mahlung eingesetzt.

Mit diesen Druckpasten werden die gereinigten Trikotstücke auf einem Drucktisch (Firma Zimmer, Klagenfurt, Österreich) bedruckt. Die Muster werden dann getrocknet bei 100°C während 10 Minuten und dann mit überhitztem Dampf bei 180°C während 8 Minuten gedämpft. Anschliessend wird mit Wasser gespült und bei 70°C während 30 Minuten mit einer Lösung aus 2 ml/Liter Natriumlauge 38°Bé und 3 g/Liter Natriumdithionit reduktiv gereinigt. Abschliessend wird gut gespült und bei 80°C getrocknet. Die erhaltenen Muster werden dann auf ihre Lichtechtheit geprüft.

**Tabelle 5:**

| Druckmuster (Paste Nr.) | Lichtechtheiten in Δ E nach CIEL ab, D 65/10; DIN 6174 | |
|---|---|---|
| | FAKRA 5 Perioden | SAE 488 KJ |
| (13) ohne Zusatz | 4,61 | 4,81 |
| (14) + Verbindung (102) | 2,46 | 2,40 |
| (15) + Verbindung (101) | 1,95 | 2,31 |

Tabelle 5 zeigt, dass die Lichtechtheiten der Drucke durch die UV-Absorber der Formeln (102) und (101) verbessert werden.

## Patentansprüche

1. Verfahren zur photochemischen und thermischen Stabilisierung von ungefärbten und gefärbten oder bedruckten Polyesterfasermaterialien, dadurch gekennzeichnet, dass man das Fasermaterial mit mindestens einer Verbindung der Formel behandelt, worin
R₁ der Rest der Formel R₂ und R'₂ unabhängig voneinander je Wasserstoff, C₁-C₁₂-Alkyl, C₅-C₇-Cycloalkyl, (C₁-C₈-Alkyl)-phenyl, Phenyl, C₇-C₉-Phenylalkyl oder C₁-C₄-Alkoxy, und
R₃ Wasserstoff oder Halogen, ist,
R₄ Wasserstoff oder C₁-C₄-Alkyl, und
R₅ C₁-C₁₂-Alkyl, C₁-C₆-Monohalogenalkyl, C₁-C₆-Dihalogenalkyl, C₁-C₄-Alkenyl, C₁-C₄-Monohalogenalkenyl, C₅-C₇-Cycloalkyl, Phenyl, durch C₁-C₄-Alkyl, C₁-C₄-Alkoxy oder Halogen substituiertes Phenyl oder Phenyl-C₁-C₄-alkyl bedeutet, oder
R₄ und R₅ bilden zusammen mit dem sie verbindenden -N-CO-Rest einen Rest der Formel worin
n die Zahl 1, 2, 3 oder 4,
R₆ Wasserstoff oder C₁-C₄-Alkyl, und
R₇ Wasserstoff, C₁-C₄-Alkyl, C₁-C₄-Alkoxy oder Halogen ist.

2. Verfahren gemäss Anspruch 1, dadurch gekennzeichnet, dass man mindestens eine Verbindung der Formel verwendet, worin R₁, R₂ und R₃ die in Anspruch 1 angegebenen Bedeutungen haben.

3. Verfahren gemäss Anspruch 2, dadurch gekennzeichnet, dass man mindestens eine Verbindung der Formel (4) verwendet, worin R₁ der Rest der Formel R₂ Wasserstoff, C₁-C₁₂-Alkyl, C₅-C₇-Cycloalkyl, (C₁-C₈-Alkyl)-phenyl, Phenyl, C₇-C₉-Phenylalkyl oder C₁-C₄-Alkoxy, und
R₃ Wasserstoff oder Halogen, ist
R₄ Wasserstoff oder C₁-C₄-Alkyl, und
R₅ C₁-C₁₂-Alkyl, C₁-C₆-Monohalogenalkyl, C₁-C₆-Dihalogenalkyl, C₁-C₄-Alkenyl, C₁-C₄-Monohalogenalkenyl, C₅-C₇-Cycloalkyl, Phenyl oder durch C₁-C₄-Alkyl, C₁-C₄-Alkoxy oder Halogen substituiertes Phenyl bedeutet, oder
R₄ und R₅ bilden zusammen mit dem sie verbindenden -N-CO-Rest einen Rest der Formel worin
n die Zahl 1, 2, 3 oder 4,
R₆ Wasserstoff oder C₁-C₄-Alkyl, und
R₇ Wasserstoff, C₁-C₄-Alkyl, C₁-C₄-Alkoxy oder Halogen ist.

4. Verfahren gemäss einem der Ansprüche 1 und 2, dadurch gekennzeichnet, dass man mindestens eine Verbindung der Formel (1) oder (4) verwendet, worin
R₁ ein Rest der Formel (2) ist,
R₂ Wasserstoff, C₁-C₄-Alkyl, C₅-C₇-Cycloalkyl, (C₁-C₄-Alkyl)-phenyl, Phenyl, Benzyl oder Phenäthyl,
R'₂ Wasserstoff oder C₁-C₄-Alkyl,
R₃ Wasserstoff, Chlor oder Brom,
R₄ Wasserstoff, und
R₅ C₁-C₆-Alkyl, C₁-C₄-Chloralkyl, C₁-C₄-Dichloralkyl, C₁-C₄-Dibromalkyl, C₁-C₄-Alkenyl, C₁-C₄-Chloralkenyl, C₁-C₄-Bromalkenyl, C₅-C₇-Cycloalkyl, Phenyl, durch C₁-C₄-Alkyl, C₁-C₄-Alkoxy, Chlor oder Brom substituiertes Phenyl oder Benzyl bedeutet, oder
R₄ und R₅ bilden zusammen mit dem sie verbindenden -N-CO-Rest einen Rest der Formel (3a), (3b) oder (3c), worin
n die Zahl 2, 3 oder 4,
R₆ Wasserstoff oder C₁-C₄-Alkyl, und
R₇ Wasserstoff, C₁-C₄-Alkyl oder Halogen ist.

5. Verfahren gemäss einem der Ansprüche 1 bis 4, dadurch gekennzeichnet, dass man mindestens eine Verbindung der Formel verwendet, worin
R₂ Wasserstoff, Methyl, Äthyl, Isopropyl, n-Propyl, sek. Butyl, tert. Butyl, Isobutyl oder n-Butyl,
R₃ Wasserstoff oder Chlor, und
R₈ Methyl, Äthyl, Isopropyl, n-Propyl, sek. Butyl, tert. Butyl, Isobutyl, n-Butyl, Phenyl, Chlorphenyl, Dichlorphenyl, 1,2-Dichloräthyl, 1,2-Dibromäthyl, Cyclohexyl, 1-Chlorvinyl oder 1-Bromvinyl ist.

6. Verfahren gemäss einem der Ansprüche 1 und 2, dadurch gekennzeichnet, dass man mindestens eine Verbindung der Formel verwendet, worin
R₂ Wasserstoff, Methyl, Äthyl, Isopropyl, n-Propyl, sek. Butyl, tert. Butyl, Isobutyl oder n-Butyl,
R₃ Wasserstoff oder Chlor, und
R₉ ein Rest der Formel (3a), (3b) oder (3c) ist, worin
n die Zahl 3,
R₆ Wasserstoff oder Methyl, und
R₇ Wasserstoff ist.

7. Verfahren gemäss Anspruch 1, dadurch gekennzeichnet, dass man mindestens eine Verbindung der Formel verwendet, worin R₁, R₂, R'₂ und R₃ die in Anspruch 1 angegebenen Bedeutungen haben, insbesondere, worin R₁, R₂, R'₂ und R₃, die in Anspruch 4 angegebenen Bedeutungen haben.

8. Verfahren gemäss Anspruch 1, dadurch gekennzeichnet, dass man eine Mischung aus mindestens einer Verbindung der Formel (1) und einer Verbindung der Formel verwendet, worin R₂, R'₂ und R₃ die in Anspruch 1 angegebenen Bedeutungen haben.

9. Verfahren gemäss Anspruch 1, dadurch gekennzeichnet, dass man eine Mischung aus zwei Verbindungen der Formel (1) verwendet.

10. Verfahren gemäss einem der Ansprüche 1 bis 9, dadurch gekennzeichnet, dass man die Verbindung der Formel (1) in einer Menge von 0,01 bis 5 Gew.-% des Fasermaterials verwendet.

11. Verfahren gemäss einem der Ansprüche 1 bis 10, dadurch gekennzeichnet, dass man die Verbindung der Formel (1) in der Färbeapplikation direkt dem Färbebad oder der Foulardflotte zusetzt.

12. Verfahren gemäss einem der Ansprüche 1 bis 10, dadurch gekennzeichnet, dass man die Verbindung der Formel (1) bei der Druckapplikation der Druckpaste beimischt.

13. Verbindungen der Formel worin
R₁ der Rest der Formel R₂ und R'₂ unabhängig voneinander Wasserstoff, C₁-C₁₂-Alkyl, C₅-C₇-Cycloalkyl, (C₁-C₈-Alkyl)-phenyl, Phenyl, C₇-C₉-Phenylalkyl oder C₁-C₄-Alkoxy, und
R₃ Wasserstoff oder Halogen, ist,
R₄ Wasserstoff oder C₁-C₄-Alkyl, und
R₅ C₁-C₁₂-Alkyl, C₂-C₆-Monohalogenalkyl, C₁-C₆-Dihalogenalkyl, C₁-C₄-Alkenyl, C₁-C₄-Monohalogenalkenyl, C₅-C₇-Cycloalkyl, Phenyl, durch C₁-C₄-Alkyl, C₁-C₄-Alkoxy oder Halogen substituiertes Phenyl oder Phenyl-C₁-C₄-alkyl bedeutet,
oder R₄ und R₅ bilden zusammen mit dem sie verbindenden -N-CO-Rest einen Rest der Formel worin n die Zahl 1, 2, 3 oder 4,
R₆ Wasserstoff oder C₁-C₄-Alkyl, und R₇ Wasserstoff, C₁-C₄-Alkyl, C₁-C₄-Alkoxy oder Halogen ist, oder worin
R₁ den Rest der Formel -CH₂-N(R₄)-CO-CH₂-Cl bedeutet,
R₂ Wasserstoff, C₂-C₁₂-Alkyl, C₅-C₇-Cycloalkyl, (C₁-C₈-Alkyl)-phenyl, Phenyl, C₇-C₉-Phenylalkyl oder C₁-C₄-Alkoxy,
R₃ Wasserstoff oder Halogen, und
R₄ Wasserstoff oder C₁-C₄-Alkyl ist.

14. Verbindungen gemäss Anspruch 13 der Formel worin R₁, R₂ und R₃ die in Anspruch 13 angegebenen Bedeutungen haben.

15. Verbindungen gemäss Anspruch 14, worin R₁ der Rest der Formel R₂ Wasserstoff, C₁-C₁₂-Alkyl, C₅-C₇-Cycloalkyl, (C₁-C₈-Alkyl)-phenyl, Phenyl, C₇-C₉-Phenylalkyl oder C₁-C₄-Alkoxy, und
R₃ Wasserstoff oder Halogen, ist,
R₄ Wasserstoff oder C₁-C₄-Alkyl, und
R₅ C₁-C₁₂-Alkyl, C₁-C₆-Monohalogenalkyl, C₁-C₆-Dihalogenalkyl, C₁-C₄-Alkenyl, C₁-C₄-Monohalogenalkenyl, C₅-C₇-Cycloalkyl, Phenyl oder durch C₁-C₄-Alkyl, C₁-C₄-Alkoxy oder Halogen substituiertes Phenyl bedeutet, oder
R₄ und R₅ bilden zusammen mit dem sie verbindenden -N-CO-Rest einen Rest der Formel worin
n die Zahl 1, 2, 3 oder 4,
R₆ Wasserstoff oder C₁-C₄-Alkyl, und
R₇ Wasserstoff, C₁-C₄-Alkyl, C₁-C₄-Alkoxy oder Halogen ist.

16. Verbindungen gemäss einem der Ansprüche 13 und 14, worin
R₁ der Rest der Formel (2a),
R₂ Wasserstoff, C₁-C₄-Alkyl, C₅-C₇-Cycloalkyl, (C₁-C₄-Alkyl)-phenyl, Phenyl, Benzyl oder Phenäthyl,
R'₂ Wasserstoff oder C₁-C₄-Alkyl,
R₃ Wasserstoff, Chlor oder Brom,
R₄ Wasserstoff, und
R₅ C₁-C₆-Alkyl, C₂-C₄-Chloralkyl, C₁-C₄-Dichloralkyl, C₂-C₄-Dibromalkyl, C₁-C₄-Alkenyl, C₁-C₄-Chloralkenyl, C₁-C₄-Bromalkenyl, C₅-C₇-Cycloalkyl, Phenyl, durch C₁-C₄-Alkyl, C₁-C₄-Alkoxy, Chlor oder Brom substituiertes Phenyl oder Benzyl bedeutet, oder
R₄ und R₅ bilden zusammen mit dem sie verbindenden -N-CO-Rest einen Rest der Formel (3a'), (3b') oder (3c'), worin
n die Zahl 2, 3 oder 4,
R₆ Wasserstoff oder C₁-C₄-Alkyl, und
R₇ Wasserstoff, C₁-C₄-Alkyl oder Halogen ist.

17. Verbindungen gemäss einem der Ansprüche 13 bis 16, der Formel worin
R₂ Wasserstoff, Methyl, Äthyl, Isopropyl, n-Propyl, sek. Butyl, tert. Butyl, Isobutyl oder n-Butyl,
R₃ Wasserstoff oder Chlor, und
R₈ Methyl, Äthyl, Isopropyl, n-Propyl, sek. Butyl, tert. Butyl, Isobutyl, n-Butyl, Phenyl, Chlorphenyl, Dichlorphenyl, 1,2-Dichloräthyl, 1,2-Dibromäthyl, Cyclohexyl, 1-Chlorvinyl oder 1-Bromvinyl ist.

18. Verbindungen gemäss einem der Ansprüche 13 bis 16, der Formel worin
R₂ Wasserstoff, Methyl, Äthyl, Isopropyl, n-Propyl, sek. Butyl, tert. Butyl, Isobutyl oder n-Butyl,
R₃ Wasserstoff oder Chlor, und
R₉ ein Rest der Formel (3a'), (3b') oder (3c') ist, worin
n die Zahl 3,
R₆ Wasserstoff oder Methyl, und
R₇ Wasserstoff ist.

19. Verbindungen gemäss einem der Ansprüche 13 und 16, der Formel worin R₁, R₂, R'₂ und R₃ die in Anspruch 13 angegebenen Bedeutungen haben, insbesondere, worin R₁, R₂, R'₂ und R₃, die in Anspruch 16 angegebenen Bedeutungen haben.

20. Verfahren zur Herstellung von Verbindungen der Formel (1a) gemäss Anspruch 13, dadurch gekennzeichnet, dass man eine Verbindung der Formel worin R₂, R'₂ und R₃ die unter Formel (la) angegebenen Bedeutungen haben, mit einer den Rest der Formel einführenden Verbindung, worin R₄ und R₅ die unter Formel (2a) angegebenen Bedeutungen haben, umsetzt.

21. Verfahren zur photochemischen und thermischen Stabilisierung von ungefärbten Polyesterfasermaterialien, dadurch gekennzeichnet, dass man das anfärbbare Fasermaterial mit einer Färbeflotte behandelt, die neben einem Dispersionsfarbstoff eine Verbindung der Formel behandelt, worin
R₁ der Rest der Formel R₂ und R'₂ unabhängig voneinander je Wasserstoff, C₁-C₁₂-Alkyl, C₅-C₇-Cycloalkyl, (C₁-C₈-Alkyl)-phenyl, Phenyl, C₇-C₉-Phenylalkyl oder C₁-C₄-Alkoxy, und
R₃ Wasserstoff oder Halogen, ist,
R₄ Wasserstoff oder C₁-C₄-Alkyl, und
R₅ C₁-C₁₂-Alkyl, C₁-C₆-Monohalogenalkyl, C₁-C₆-Dihalogenalkyl, C₁-C₄-Alkenyl, C₁-C₄-Monohalogenalkenyl, C₅-C₇-Cycloalkyl, Phenyl, durch C₁-C₄-Alkyl, C₁-C₄-Alkoxy oder Halogen substituiertes Phenyl oder Phenyl-C₁-C₄-alkyl bedeutet, oder
R₄ und R₅ bilden zusammen mit dem sie verbindenden -N-CO-Rest einen Rest der Formel worin
n die Zahl 1, 2, 3 oder 4,
R₆ Wasserstoff oder C₁-C₄-Alkyl, und
R₇ Wasserstoff, C₁-C₄-Alkyl, C₁-C₄-Alkoxy oder Halogen ist, enthält.

22. Verwendung der in Anspruch 13 definierten Verbindungen zur fotochemischen Stabilisierung von anfärbbaren oder gefärbten oder bedruckten Polyesterfasermaterialien.

23. Mischungen enthaltend mindestens eine Verbindung der Formel worin
R₁ der Rest der Formel R₂ und R'₂ unabhängig voneinander je Wasserstoff, C₁-C₁₂-Alkyl, C₅-C₇-Cycloalkyl, (C₁-C₈-Alkyl)-phenyl, Phenyl, C₇-C₉-Phenylalkyl oder C₁-C₄-Alkoxy, und
R₃ Wasserstoff oder Halogen, ist,
R₄ Wasserstoff oder C₁-C₄-Alkyl, und
R₅ C₁-C₁₂-Alkyl, C₁-C₆-Monohalogenalkyl, C₁-C₆-Dihalogenalkyl, C₁-C₄-Alkenyl, C₁-C₄-Monohalogenalkenyl, C₅-C₇-Cycloalkyl, Phenyl, durch C₁-C₄-Alkyl, C₁-C₄-Alkoxy oder Halogen substituiertes Phenyl oder Phenyl-C₁-C₄-alkyl bedeutet, oder
R₄ und R₅ bilden zusammen mit dem sie verbindenden -N-CO-Rest einen Rest der Formel worin
n die Zahl 1, 2, 3 oder 4,
R₆ Wasserstoff oder C₁-C₄-Alkyl, und
R₇ Wasserstoff, C₁-C₄-Alkyl, C₁-C₄-Alkoxy oder Halogen ist.

24. Mischungen gemäss Anspruch 23 enthaltend ausser mindestens einer Verbindung der Formel (1) gemäss Anspruch 23 eine Verbindung der Formel worin R₂, R'₂ und R₃ die in Anspruch 23 angegebenen Bedeutungen haben.
